# EUROPÄISCHE PATENTSCHRIFT

(11) **EP 0 165 435 B1**
(45) Veröffentlichungstag und Bekanntmachung des Hinweises auf die Patenterteilung: **25.11.1987**
(21) Anmeldenummer: 85105657.2
(22) Anmeldetag: 08.05.1985
(51) Int. Cl.: H01F 41/12

(54) **Verfahren zur Herstellung einer Unterspannungswicklung für Transformatoren**
Method for manufacturing a low tension coil for transformers
Procédé de fabrication d'un enroulement basse tension pour transformateurs

(30) Priorität: 21.05.1984 DE 3418823
(43) Veröffentlichungstag der Anmeldung: 27.12.1985
(73) Patentinhaber: SIEMENS AKTIENGESELLSCHAFT, 80333 München (DE)
(72) Erfinder: Bendel, Wolfgang, Ing.-grad., D-7250 Leonberg 1-Gebersheim (DE); Kretzschmar, Klaus, Dr. Dipl.-Chem., D-8520 Erlangen (DE); Markert, Helmut, Dr. Dipl.-Chem., D-8500 Nürnberg (DE); Rogler, Wolfgang, Dr. Dipl.-Chem., D-8521 Möhrendorf (DE)

## Beschreibung

Die Erfindung betrifft ein Verfahren zur Herstellung von Unterspannungswicklungen für Transformatoren aus spiralig mit Isolierzwischenlagen aufgewickeltem Bandwerkstoff und mit einem Anguß aus Gießharz auf jeder der beiden ringförmigen Stirnflächen.

Derartige Unterspannungswicklungen sind beiepielsweise in Wicklungsanordnungen von luftgekühlten Transformatoren gemäß DE-OS 22 46 235 und DE-OS 26 40 595 vorgesehen. Dabei dienen die Angüsse auf den ringförmigen Stirnflächen der Unterspannungswicklungen zu deren feuchtigkeitsdichtem und elektrisch isolierenden Abschluß. Hierzu werden bei den bekannten Anordnungen peroxydisch härtende ungesättigte Polyesterharze verwendet.

Die mit diesen Polyesterharzen hergestellten Stirnvergüsse neigen jedoch beim Überschreiten der zulässigen Höchsttemperatur zur Rißbildung. Demzufolge genügen die bisher genutzten Rezepturen für die Gießharzgemische, sobald die zulässige Temperatur auf neuerdings geforderte Werte angehoben wird, nicht mehr allen thermischen und bei Temperaturwechseln auftretenden mechanischen Belastungen.

Zum vollständigen Einbetten von Transformatorwicklungen in Gießharz sind zwar durch die deutschen Patentanmeldungen P 33 23 153.2 und P 33 23 154.0 Reaktionsharzmischungen aus polyfunktionellen Epoxyden und polyfunktionellen Isocyanaten als wesentliche Bestandteilen vorgeschlagen worden, die diesen Belastungen standhalten. Die Verarbeitung dieser bekannten Gießharzmischungen setzt jedoch ein Verguß bei abgesenktem Umgebungsluftdruck und lange Verweilzeiten jedes Einzelvergusses in der Gießform voraus. Diese Verfahren sind daher zum schnell aufeinanderfolgenden Vergießen der beiden Stirnseiten einer Wicklung, insbesondere wegen der Verdopplung der Standzeit in der Form, unwirtschaftlich und ungeeignet.

Der Erfindung liegt daher die Aufgabe zugrunde, für die lediglich auf ihren Stirnseiten mit Gießharz abzudeckenden Unterspannungswicklungen von Trockentransformatoren ein Verfahren zu schaffen, das wirtschaftlich einsetzbar ist und die Herstellung von Angüssen aus Gießharz ermöglicht, die auch bei Temperaturbelastungen über 155°C entsprechend der Wärmeklasse F und höher einen Betrieb ohne Rißbildung gewährleisten.

Diese Aufgabe wird erfindungsgemäß durch ein Verfahren gelöst,
nach dem als Gießharz ein an sich bekanntes lösungsmittelfreies Gemisch aus Polyepoxydharzen und aus Polyisocyanatharzen dient,
nach dem dieses Gemisch durch Zugabe eines Reaktionsbeschleunigers bei Raumtemperatur innerhalb weniger Minuten nach dem Anguß auf die jeweilige Stirnfläche zu einem sich selbst tragenden bei Raumtemperatur bereits mechanisch belastbaren Ring angehärtet ist, nach dem die angehärteten Ringe derselben Wicklung jeweils gleichzeitig bei 100°C bis 140°C ausgehärtet werden, so daß sie auch bei erhöhter Temperatur mechanisch belastbar sind und
nach dem die ausgehärteten Ringe beim betriebsmäßigen Überschreiten der Aushärtetemperatur durch Anhebung der Glasübergangstemperatur (Glasumwandlungstemperatur) nachhärten.

Nach zweckmäßigen Ausgestaltungen des erfindungsgemäßen Verfahrens dient als Reaktionsbeschleuniger ein N.N-Dimethylbenzylamin (DMBA) und verbleibt die Wicklung während der Angüsse noch auf dem Wickelkern, während die Aushärtung bei 100°C bis 140°C erst nach Abnahme der Wicklung vom Wickelkern erfolgt.

Nach einer weiteren vorteilhaften Ausgestaltung des erfindungsgemäßen Verfahrens wird die Aushärtetemperatur bei einem zu Prüfzwecken erfolgenden Warmlauf des Transformators überschritten und dadurch gleichzeitig die Glasübergangstemperatur angehoben.

Das erfindungsgemäße Verfahren ist sehr vorteilhaft, weil es trotz der zeitlich nacheinander erfolgenden Angüsse ein praktisch kontinuierliches Arbeiten an der jeweils behandelten Wicklung ermöglicht und weil es darüber hinaus die Herstellung sehr temperaturfester Angüsse gewährleistet.

Ein Ausführungsbeispiel für den Einsatz von nach dem erfindungsgemäßen Verfahren hergestellten Unterspannungswicklungen wird anhand einer Zeichnung näher erläutert. Im einzelnen zeigen:
Fig. 1 Ansicht und Halbschnitt von einem Gießharztransformator und
Fig. 2 die Einzelheit A hieraus in stark vergrößertem Maßstab.

Einander entsprechende Teile sind in beiden Figuren mit den gleichen Bezugszeichen versehen.

Ein aus Blechlamellen zusammengesetzter Eisenkern 1 mit Jochen 2 wird durch Bandagen 3 zusammengehalten, die Joche 2 werden außerdem durch Jochpreßbalken 4 zusammengehalten, die gleichzeitig axiale Einspannkräfte einer Unterspannungswicklung 5 sowie einer Oberspannungswicklung 6 auf an den Eisenkern anliegende Zugdeckplatten 7 übertragen. Die Jochpreßbalken 4 am unteren Joch 6 tragen Winkel 8, die Teil eines Fahrgestelles 9 mit Rollen 10 sind.

Die Unterspannungswicklung 5 und die Oberspannungswicklung 6 sind zwischen ihnen gemeinsamen Preßklötzen 11 eingespannt, wobei die erforderliche Spannkraft durch sich am an dem oberen Joch 2 abstützende Preßelemente 13 eingestellt ist. Die Preßklötze 11 sind mit elastischen Auflagen 12 versehen, die gleichzeitig Fertigungstoleranzen der Unterspannungswicklung 5 sowie der Oberspannungswicklung 6 ausgleichen und die letzteren schwingungstechnisch von dem Eisenkern 1 und den Jochen 2 entkoppeln.

Die Oberspannungswicklung 6 ist vollständig in Gießharz eingehüllt und besteht aus elektrisch in Reihe geschalteten Spulen. Die Oberspannungswicklungen 6 der drei Phasen des gleichen Transformators sind durch Schaltleisten 14, vorzugsweise in einer Dreieckschaltung, miteinander verbunden.

Die Unterspannungswicklung 5 besteht im wesentlichen aus einem spiralig aufgewickelten Bandwerkstoff 15, dessen Breite annähernd gleich der Länge der Schenkel in Achsrichtung ist. Zur elektrischen Isolierung der aufeinanderliegenden Windungen dient eine Prepregfolie 16, die etwas breiter ist als der Bandwerkstoff 15 und demzufolge an beiden Enden des Wickels in Achsrichtung etwas vorsteht.

Nach dem gleichzeitigen Aufwickeln des Bandwerkstoffes 15 und der Prepregfolie 16 und vor dem Abnehmen des hiervon gebildeten Wickels von einem nicht dargestellten Wickelträger wird an die ringförmigen Stirnseiten der Unterspannungswicklung 5 je ein Anguß 17 aus Gießharz angegossen. Jeder dieser Angüsse 17 versiegelt die von ihm abgedeckte Wicklungsstirnfläche und schützt gleichzeitig die von ihm umhüllten Ränder der Prepregfolie 16 vor mechanischen Beschädigungen. Als Form für die Angüsse dienen Vergußstreifen, die mit der ersten und letzten Windung einlaufen, wobei bei senkrecht stehender Wickelachse von oben zunächst ein Anguß 17 und nach dessen Erstarren nach dem Umdrehen des Wickels der zweite Anguß 17 wiederum von oben gegossen sind.

Zur Erzielung auch bei höherer Betriebstemperatur nicht rißanfälliger Angüsse 17 ist dabei als Gießharz ein Gemisch aus Polyepoxydharzen und Isocyanatharzen verwendet. Dieses Gemisch erstarrt durch Zugabe eines Reaktionsbeschleunigers, beispielsweise N.N-Dimethylbenzylamin (DMBA), bei Raumtemperatur in kurzer Zeit so weit, daß es bei Raumtemperatur mindestens mit dem Gewicht der Unterspannungswicklung 5 mechanisch belastbar ist. Der Wickel aus dem Bandwerkstoff 15 und der Prepregfolie 16 kann daher schon kurze Zeit nach dem Herstellen des ersten Angusses 17 zum Gießen des zweiten Angusses 17 umgedreht werden.

Mit diesem kalt anhärtenden Gießharz lassen sich jedoch auch andere mechanisch und thermisch stark beanspruchte Teile von Trockentransformatoren vergießen. Dies gilt insbesondere für Teile, für die aus fertigungstechnischen Gründen ein konventioneller Vakuumverguß mit einem Ausgelieren bei erhöhter Temperatur nicht möglich oder unwirtschaftlich ist.

## Patentansprüche

1. Verfahren zur Herstellung von Unterspannungswicklungen (5) für Transformatoren aus spiralig mit Isolierzwischenlagen (16) aufgewickeltem Bandwerkstoff (15) und mit einem Anguß (17) aus Gießharz auf jeder der beiden ringförmigen Stirnflächen, dadurch gekennzeichnet,
- daß als Gießharz ein an sich bekanntes lösungsmittelfreies Gemisch aus Polyepoxydharzen und aus Polyisozyanatharzen dient,
- daß dieses Gemisch durch Zugabe eines Reaktionsbeschleunigers bei Raumtemperatur innerhalb weniger Minuten nach dem Verguß auf die jeweilige Stirnfläche zu einem sich selbst tragenden bei Baumtemperatur bereits mechanisch belastbaren ringförmigen Anguß (17) angehärtet ist,
- daß die angehärteten Angüsse (17) derselben Wicklung (5) jeweils gleichzeitig bei 100° C bis 140°C ausgehärtet sind, so daß sie auch bei erhöhter Temperatur mechanisch belastbar sind und
- daß die ausgehärteten Angüsse (17) beim betriebsmäßigen Überschreiten der Aushärtetemperatur durch Anhebung der Glasübergangstemperatur (Glasumwandlungstemperatur) ohne Erweichen nachhärten.

2. Verfahren nach Anspruch 1, dadurch gekennzeichnet, daß als Reaktionsbeschleuniger ein N.N-Dimethylbenzylamin (DMBA) dient.

3. Verfahren nach Anspruch 1 und 2, dadurch gekennzeichnet, daß die Wicklung (5) während des Gießens der Angüsse (17) noch auf dem Wickelträger verbliebt, die Nachhärtung bei 100°C bis 140° C, jedoch erst nach Abnahme der Wicklung (5) vom Wickelträger erfolgt.

4. Verfahren nach Anspruch 1 bis 3, dadurch gekennzeichnet, daß die Aushärtetemperatur bei einem zu Prüfzwecken erfolgenden Warmlauf oder durch absichtliche Überlastung des Transformators überschritten und dadurch die Glasübergangstemperatur angehoben wird.

## Claims

1. A method of manufacturing low-voltage coils (5) for transformers made of strip material (15) rolled up in a spiral with insulating interlayers (16) and with a casting (17) made of casting resin on each of the two annular end faces, characterised in that a solvent-free mixture of polyepoxy and polyisocyanate resins, known per se, serves as the casting resin; that this mixture is hardened within a few minutes of being poured onto each end face by the addition of a reaction accelerator at room temperature, to a self-supporting annular casting (17) which can already be mechanically loaded at room temperature; that the hardened castings (17) of the same coil (5) are both further hardened simultaneously at 100° C to 140° C, so that they can also be mechanically loaded at elevated temperature; and that the further hardened castings (17) on the hardening temperature being exceeded in the course of operation by raising of the glass transition temperature (glass transformation temperature), harden further without softening.

2. A method as claimed in Claim 1, characterised in that N.N-dimethylbenzylamine (DMBA) is used as reaction accelerator.

3. A method as claimed in Claim 1 and 2, characterised in that the coil (5) remains on the coil support while the castings (17) are being cast on, but the hardening at 100° C to 140°C takes place only after the coil (5) has been removed from the coil support.

4. A method as claimed in Claims 1 to 3, characterised in that the hardening temperature is exceeded during a heating step carried out for testing purposes or by deliberate overloading of the transformer and, in this way, the glass transition temperature is raised.

## Revendications

1. Procédé de fabrication d'enroulements basse tension (5) en un matériau en forme de ruban (15) enroulé en spirale avec des couches intermédiaires isolantes (16) et ayantune pièce rapportée par coulée (17) en résine de coulée sur chacune des deux surfaces frontales annulaires, caractérisé en ce qu'il consiste:
- à se servir comme résine de coulée d'un mélange exempt de solvant, en soi connu, de résines de polyépoxyde et de résines de polyisocyanate,
- à commencer à durcir ce mélange, par addition d'un accélérateur de réaction à la température ambiante et en quelques minutes après la coulée sur les surfaces frontales, en une pièce rapportée par coulée annulaire déjà susceptible de supporter une charge mécanique,
- à durcir complètement les pièces de coulée (17) du même enroulement (5) simultanément entre 100°C et 140° C de manière qu'elles puissent supporter une contrainte même à une température élevée, et - à post-durcir sans ramollissement les pièces rapportées par coulée (17) durcies complètement en dépassant, au cours du fonctionnement, par élévation du point de transition à l'état vitreux (température de transformation en verre), les températures de durcissement complet.

2. Procédé suivant la revendication 1, caractérisé en ce qu'il consiste à utiliser, comme accélérateur de réaction, une N,N-diméthylbenzylamine (DMBA).

3. Procédé suivant la revendication 1 ou 2, caractérisé en ce qu'il consiste à laisser encore l'enroulement (5) sur le support d'enroulement pendant la coulée des pièces rapportées par coulée (17) et à effectuer le post-durcissement entre 100°C et 140°C, mais seulement après avoir enlevé l'enroulement (5) de son support.

4. Procédé suivant l'une des revendications 1 à 3, caractérisé en ce qu'il consiste à dépasser la température de durcissement complet par un échauffement effectué à des fins de vérification, ou par une surcharge intentionnelle du transformateur, et à élever ainsi le point de transition à l'état vitreux.
